# EUROPÄISCHE PATENTSCHRIFT

(11) **EP 1 042 035 B1**
(45) Veröffentlichungstag und Bekanntmachung des Hinweises auf die Patenterteilung: **11.05.2005**
(21) Anmeldenummer: 98966902.3
(22) Anmeldetag: 21.12.1998
(51) Int. Cl.: A62D 1/06

(54) **FEUERLÖSCHZUSAMMENSETZUNG**
FIRE EXTINGUISHING COMPOSITION
COMPOSITION POUR AGENT EXTINCTEUR

(30) Priorität: 30.12.1997 DE 19758210
(43) Veröffentlichungstag der Anmeldung: 11.10.2000
(73) Patentinhaber: Dynamit Nobel Defence GmbH, 57299 Burbach (DE)
(72) Erfinder: EICH, Johannes, D-53840 Troisdorf (DE); JASKOLKA, Heinz, D-42549 Velbert (DE); GÖRICKE, Detlef, D-51143 Köln (DE)
(74) Vertreter: Jönsson, Hans-Peter, Dr.Dipl.-Chem.
(86) Internationale Anmeldenummer: PCT/EP1998/008356
(87) Internationale Veröffentlichungsnummer: WO 1999/034873

(56) Entgegenhaltungen:
- EP-A- 0 627 244
- DE-B- 1 175 082
- DE-C- 2 753 555
- DE-U- 9 416 112
- GB-A- 1 605 352
- US-A- 5 520 826

## Beschreibung

Gegenstand der vorliegenden Erfindung ist eine Feuertöschzusammensetzung, die beim Abbrennen ein Aerosol erzeugt.

In der europäischen Patentanmeldung EPA 0 627 244 wird eine Feuerlöschzusammensetzung beschrieben, die aus einer thermisch zerstreubaren Komponente, einem Oxidationsmittel, einem sauerstoffhaltigen Bindemittel und diversen Zugaben besteht. Beim Abbrand dieser Zusammensetzung wird ein Aerosol gebildet, das zum Brandlöschen eingesetzt werden kann.

Diese bekannten Löschsätze weisen gravierende Nachteile auf. Werden sauerstoffhaltige, inaktive Bindemittel eingesetzt, beispielsweise solche, die in der obengenannten EPA auf Seite 19 unter Punkt 3 und 4 beschrieben werden, ergibt sich eine unzureichende Anzündfreundlichkeit und vor allem eine instabile Verbrennung. Die Gasproduktion des Aerosols ist eingeschränkt. Werden aber aktive, sauerstoffhaltige Bindemittel benutzt, beispielsweise Zellulosenitrat oder als Plastifikatör Glyzerintrinitrat, so wird der Abbrand zwar positiv unterstützt, doch besitzt der gesamte Löschsatz keine ausreichende thermische Stabilität. Die in der obengenannten EPA aufgeführten aktiven Bindemittel oder Plastifikatoren gehören der Gruppe der organischen Nitrate an. Es ist bekannt, daß diese Nitrate keine ausreichende thermische Stabilität zeigen. Enthält beispielsweise Munition solche Nitrate, dann ist die Lagerfähigkeit solcher Zusammensetzungen auf +63°C beschränkt. Salpetrige Ester höherwertiger Alkohole, beispielsweise NGL und DEGN neigen darüber hinaus zum Ausschwitzen.

Feuerlöschzusammensetzungen, die diese Komponenten enthalten, sind daher in höheren Temperaturbereichen (>85°C) nicht einsetzbar.

Eine Aufgabe der vorliegenden Erfindung bestand daher darin, Feuerlöschzusammensetzungen bereitzustellen, die die Nachteile des Standes der Technik nicht aufweisen.

Gelöst wurde diese Aufgabe durch die Merkmale des Hauptanspruchs. Vorzugsweise Ausgestaltungen sind in den Unteransprüchen charakterisiert.

In der DE 1 175 082 wird ein Feuerlösch-Treibsatz beschrieben, der neben Nitroguanidin als einzigem im Sinne der vorliegenden Erfindung zu verstehendem aktivem Bindemittel Silikon harz als einziges im Sinne der vorliegenden Erfindung zu verstehendes inaktives Bindemittel enthält. Ein solcher Feuertösch-Treibsatz kann nicht alle an effektive, universell einsetzbare Feueriöschzusammensetzungen gestellten Anforderungen erfüllen.

Das deutsche Gebrauchsmuster G 94 16 112.7 beschreibt einen Gasgeneratortreibstoff, der auch als Löschmittel eingesetzt werden kann. Neben Nitroguanidin als einzigem im Sinne der vorliegenden Erfindung zu verstehendem aktivem Bindemittel enthält er kein im Sinne der vorliegenden Erfindung zu verstehendes inaktives Biriderrüttel.

Die erfindungsgemäßen Zusammensetzungen enthalten als aktives, sauerstoffhaltiges Bindemittel eine Kombination aus inaktivem und aktivem Bindemittel. Als inaktives Bindemittel können beispielsweise verschiedene Wachse, Cellulose, diverse Harze, Polymere, Kautschuke und ähnliches oder Mischungen dieser inaktiven Bindemittel eingesetzt werden. Als aktives Bindemittel können Nitroverbindungen eingesetzt werden, die eine hohe thermische Belastbarkeit aufweisen.

Die erfindungsgemäßen Zusammensetzungen zeichnen sich dadurch aus, daß sie gut anzündbar sind, eine stabile Verbrennung garantieren, bis 150°C thermisch stabil sind und eine Langlagerfähigkeit von mehr als 10 Jahren zeigen.

Diese hervorragenden Eigenschaften werden überraschenderweise durch die Kombination aus inaktivem und aktivem Bindemittel ermöglicht.

Die vorliegende Erfindung betrifft im einzelnen Feuerföschzusammensetzungen aus Oxidationsmittel, sauerstoffhaltigem Bindemittel und Zugaben, bei denen das sauerstoffhaltige Bindemittel aus einer Kombination aus inaktivem und aktivem Bindemittel besteht.

Dabei ist das inaktive Bindemittel ausgewählt aus der Gruppe verschiedener Wachse, Cellulose, diverser Harze, Polymere, beispielsweise Polybutadien, Kautschuke oder aus Mischungen dieser inaktiven Bindemittel.

Das aktive Bindemittel ist aus der Gruppe der Nitroverbindungen ausgewählt, die eine hohe thermische Belastbarkeit aufweisen, vorzugsweise aus der Gruppe der Nitramin-Treibmittel, besonders bevorzugt aus der Gruppe Nitroguanidin, aus der Gruppe der polymeren Polynitroaromaten gemäß DE 27 53 555, Hexogen, Oktogen oder aus Mischungen dieser Verbindungen. Das Oxidationsmittel der erfindungsgemäßen Zusammensetzungen ist ausgewählt aus der Gruppe Kaliumnifrat, Natriumnitrat, Ammoniumnitrat, Kaliumperchtorat, Natriumperchlorat, Ammoniumperchlorat oder aus deren Mischungen. Die technischen Zugaben sind ausgewählt aus der Gruppe Kohlenstoff, Siliziumdioxid, Aluminium, Aluminiumoxid, Eisen, Eisenoxid oder aus deren Mischungen. Falls erforderlich können den erfindungsgemäßen Zusammensetzungen auch Weichmacher aus der Gruppe der Phthalate, beispielsweise Dibutylphthalat oder Diamylphthalat oder Mischungen solcher Weichmacher zugesetzt werden.

Erfindungsgemäß vorgesehen sind im Einzelnen Feuerlöschzusammensetzungen aus Oxidationsmittel, sauerstoffhaltigem Bindemittel und Zugaben, bei denen das sauerstoffhattige Bindemittel aus einer Kombination aus inaktivem und aktivem Bindemittel besteht, wobei das inaktive Bindemittel ausgewählt ist aus der Gruppe verschiedener Wachse, Cellulose, diverser Harze; Polymere, Kautschuke oder aus Mischungen dieser inaktiven Bindemittel und das aktive Bindemittel aus der Gruppe der polymeren Polynitroaromaten aus Polymeren mit 4 bis 20 wiederkehrenden Struktureinheiten auf der Basis ein- oder mehrkerniger Aromaten mit mindestens zwei Nitrogruppen pro aromatischen Kern, aus Hexogen, Oktogen oder aus Mischungen dieser Verbindungen ausgewählt ist.

Außerdem sind erfindungsgemäß vorgesehen Feuerlöschzusammensetzungen aus Oxidationsmittel, sauerstoffhaltigem Bindemittel und Zugaben, bei denen das sauerstoffhaltige Bindemittel aus einer Kombination aus inaktivem und aktivem Bindemittel besteht, wobei das inaktive Bindemittel ausgewählt ist aus der Gruppe verschiedener Wachse, Cellulose, Polybutadien, Kautschuke oder aus Mischungen dieser inaktiven Bindemittel und das aktive Bindemittel aus Nitroguanidin ist.

Die erfindungsgemäßen Zusammensetzungen enthalten 40 bis 70 Gew.-% Oxidationsmittet, 3 bis 20 Gew.-% inaktives Bindemittel, 10 bis 40 Gew.-% aktives Bindemittel, 1 bis 10 Gew.-% technische Zugaben und gegebenenfalls bis zu 10 Gew.-% Weichmacher, beispielsweise 40 bis 70 Gew.-% Kaliumnitrat, 3 bis 20 Gew.-% Kautschuk, 10 bis 40 Gew.-% Hexogen und 1 bis 10 Gew.-% Kohlenstoff oder 40 bis 70 Gew.-% Kaliumnitrat, 3 bis 20 Gew.-% Kautschuk, 10 bis 40 Gew.-% Nitroguanidin und 1 bis 10 Gew.-% Kohlenstoff oder 40 bis 70 Gew.-% Kaliumnitrat, 3 bis 20 Gew.-% Polybutadien, 10 bis 40 Gew.-% Nitroguanidin und 1 bis 10 Gew.-% Kohlenstoff oder 40 bis 70 Gew.-% Katiumnitrat, 3 bis 20 Gew.-% Polybutadien, 10 bis 40 Gew.-% Hexogen und 1 bis 10 Gew.-% Kohlenstoff.

Die erfindungsgemäßen Zusammensetzungen werden beispielsweise hergestellt durch inniges Vermischen der Einzelkomponenten und zu einem gut rieselfähigen Granulat verknetet. Die so zu erhaltenen Granulen haben einen Durchmesser von 1 bis 2 mm, sind gut dosierbar und lassen sich in an sich bekannten Preßeinrichtungen zu den gewünschten Formen verpressen. Ebenfalls möglich ist es, diese Granulen zu extrudieren oder im Spritzgußverfahren weiterzuverarbeiten.

## Patentansprüche

1. Feuerlöschzusammensetzung aus Oxidationsmittel, sauerstoffhaltigem Bindemittel und Zugaben, **dadurch gekennzeichnet, dass** das sauerstoffhaltige Bindemittel aus einer Kombination aus inaktivem und aktivem Bindemittel besteht, wobei das inaktive Bindemittel ausgewählt ist aus der Gruppe verschiedener Wachse, Cellulose, diverser Harze, Polymere, Kautschuke oder aus Mischungen dieser inaktiven Bindemittel und das aktive Bindemittel aus der Gruppe der polymeren Polynitroaromaten aus Polymeren mit 4 bis 20 wiederkehrenden Struktureinheiten auf der Basis ein- oder mehrkerniger Aromaten mit mindestens zwei Nitrogruppen pro aromatischen Kern, aus Hexogen, Oktogen oder aus Mischungen dieser Verbindungen ausgewählt ist.

2. Feuerlöschzusammensetzung aus Oxidationsmittel sauerstoffhaltigem Bindemittel und Zugaben, **dadurch gekennzeichnet, dass** das sauerstoffhaltige Bindemittel aus einer Kombination aus inaktivem und aktivem Bindemittel besteht, wobei das inaktive Bindemittel ausgewählt ist aus der Gruppe verschiedener Wachse, Cellulose, Polybutadien, Kautschuke oder aus Mischungen dieser inaktiven Bindemittel und das aktive Bindemittel aus Nitroguanidin ist.

3. Feuerlöschzusammensetzung gemäß Anspruch 1 oder 2, **dadurch gekennzeichnet, dass** das Oxidationsmittel ausgewählt ist aus der Gruppe Kaliumnitrat, Natriumnitrat, Ammoniumnitrat, Kaliumperchlorat, Natriumperchlorat, Ammoniumperchlorat oder aus deren Mischungen, dass die technischen Zugaben ausgewählt sind aus der Gruppe Kohlenstoff. Siliziumdioxid, Aluminium, Aluminiumoxid, Eisen, Eisenoxid oder aus deren Mischungen und dass gegebenenfalls ein Weichmacher eingesetzt wird.

4. Feuerlöschzusammensetzung gemäß einem oder mehreren der Ansprüche 1 bis 3, **dadurch gekennzeichnet, dass** es 40 bis 70 Gew.-% Oxidationsmittel, 3 bis 20 Gew.-% inaktives Bindemittel, 10 bis 40 Gew.-% aktives Bindemittel, 1 bis 10 Gew.-% technische Zugaben und gegebenenfalls bis zu 10 Gew.-% Weichmacher enthält.

5. Feuerlöschzusammensetzung gemäß Anspruch 1, **dadurch gekennzeichnet, dass** es 40 bis 70 Gew.-% Kaliumnitrat, 3 bis 20 Gew.-% Kautschuk, 10 bis 40 Gew.-% Hexogen und 1 bis 10 Gew.-% Kohlenstoff enthält.

6. Feuerlöschzusammensetzung gemäß Anspruch 2, **dadurch gekennzeichnet, dass** es 40 bis 70 Gew.-% Kaliumnitrat, 3 bis 20 Gew.-% Kautschuk, 10 bis 40 Gew.-% Nitroguanidin und 1 bis 10 Gew.-% Kohlenstoff enthält.

7. Feuerföschzusammenseizung gemäß Anspruch 2, **dadurch gekennzeichnet, dass** es 40 bis 70 Gew.-% Kaliumnitrat, 3 bis 20 Gew.-% Polybutadien, 10 bis 40 Gew.-% Nitroguanidin und 1 bis 10 Gew.-% Kohlenstoff enthält.

8. Feuerlöschzusammensetzung gemäß Anspruch 1, **dadurch gekennzeichnet, dass** es 40 bis 70 Gew.-% Kaliumnitrat, 3 bis 20 Gew.-% Polybutadien, 10 bis 40 Gew.-% Hexogen und 1 bis 10 Gew.-% Kohlenstoff enthält.

## Claims

1. A fire-extinguishing composition consisting of an oxidant, an oxygen-containing binder and additives, **characterized in that** said oxygen-containing binder consists of a combination of inactive and active binders, said inactive binder being selected from the group consisting of various waxes, cellulose, various resins, polymers, rubbers or mixtures of such inactive binders, and said active binder being selected from the group of polymeric polynitroaromatics of polymers comprising from 4 to 20 repeating units based on mononuclear or polynuclear aromatics with at least two nitro groups per aromatic nucleus, from hexogen, octogen or from mixtures of such compounds.

2. A fire-extinguishing composition consisting of an oxidant, an oxygen-containing binder and additives, **characterized in that** said oxygen-containing binder consists of a combination of inactive and active binders, said inactive binder being selected from the group consisting of various waxes, cellulose, polybutadiene, rubbers or mixtures of such inactive binders, and said active binder consisting of nitroguanidine.

3. The fire-extinguishing composition according to claim 1 or 2, **characterized in that** said oxidant is selected from the group consisting of potassium nitrate, sodium nitrate, ammonium nitrate, potassium perchlorate, sodium perchlorate, ammonium perchlorate or mixtures thereof, the technical additives are selected from the group consisting of carbon, silica, aluminum, alumina, iron, iron oxide or mixtures thereof, and a softening agent is optionally employed.

4. The fire-extinguishing composition according to one or more of claims 1 to 3, **characterized by** containing from 40 to 70% by weight of oxidant, from 3 to 20% by weight of inactive binder, from 10 to 40% by weight of active binder, from 1 to 10% by weight of technical additives, and optionally up to 10% by weight of softening agent.

5. The fire-extinguishing composition according to claim 1, **characterized by** containing from 40 to 70% by weight of potassium nitrate, from 3 to 20% by weight of rubber, from 10 to 40% by weight of hexogen, and from 1 to 10% by weight of carbon.

6. The fire-extinguishing composition according to claim 2, **characterized by** containing from 40 to 70% by weight of potassium nitrate, from 3 to 20% by weight of rubber, from 10 to 40% by weight of nitroguanidine, and from 1 to 10% by weight of carbon.

7. The fire-extinguishing composition according to claim 2, **characterized by** containing from 40 to 70% by weight of potassium nitrate, from 3 to 20% by weight of polybutadiene, from 10 to 40% by weight of nitroguanidine, and from 1 to 10% by weight of carbon.

8. The fire-extinguishing composition according to claim 1, **characterized by** containing from 40 to 70% by weight of potassium nitrate, from 3 to 20% by weight of polybutadiene, from 10 to 40% by weight of hexogen, and from 1 to 10% by weight of carbon.

## Revendications

1. Composition d'extinction du feu consistant en un oxydant, un liant oxygénifère et des additives, **caractérisée en ce que** ledit liant oxygénifère consiste en une combinaison de liants inactive et active, ledit liant inactive étant choisi dans le groupe des cires variées, de la cellulose, des résines variées, des polymères, des caoutchoucs ou des mélanges de tels liants inactives, et ledit liant active étant choisi dans le groupe des polynitroaromatiques parmi les polymères avec 4 à 20 motifs structuraux basés sur des aromatiques mononucléaires ou polynucléaires comprenant au moins deux groupements nitro par noyau aromatique, parmi l'hexogène, l'octogène ou parmi les mélanges de tels composés.

2. Composition d'extinction du feu consistant en un oxydant, un liant oxygénifère et des additives, **caractérisée en ce que** ledit liant oxygénifère consiste en une combinaison de liants inactive et active, ledit liant inactive étant choisi dans le groupe des cires variées, de la cellulose, de la polybutadiène, des caoutchoucs ou des mélanges de tels liants inactives, et ledit liant active étant la nitroguanidine.

3. Composition d'extinction du feu selon la revendication 1 ou 2, **caractérisée en ce que** ledit oxydant est choisi dans le groupe constitué par le nitrate de potassium, le nitrate de sodium, le nitrate d'ammonium, le perchlorate de potassium, le perchlorate de sodium, le perchlorate d'ammonium ou les mélanges de ceux-ci, lesdits additives techniques sont choisis dans le groupe constitué par le carbone, la silice, l'aluminium, l'alumine, le fer, l'oxyde de fer ou les mélanges de ceux-ci, et un émollient est éventuellement utilisé.

4. Composition d'extinction du feu selon l'une ou plusieurs des revendications 1 à 3, **caractérisée en ce qu'**elle contient de 40 à 70% en poids d'oxydant, de 3 à 20% en poids de liant inactive, de 10 à 40% en poids de liant active, de 1 à 10% en poids d'additives techniques, et éventuellement jusqu'à concurrence de 10% en poids d'émollient.

5. Composition d'extinction du feu selon la revendication 1, **caractérisée en ce qu'**elle contient de 40 à 70% en poids de nitrate de potassium, de 3 à 20% en poids de caoutchouc, de 10 à 40% en poids d'hexogène, et de 1 à 10% en poids de carbone.

6. Composition d'extinction du feu selon la revendication 2, **caractérisée en ce qu'**elle contient de 40 à 70% en poids de nitrate de potassium, de 3 à 20% en poids de caoutchouc, de 10 à 40% en poids de nitroguanidine, et de 1 à 10% en poids de carbone.

7. Composition d'extinction du feu selon la revendication 2, **caractérisée en ce qu'**elle contient de 40 à 70% en poids de nitrate de potassium, de 3 à 20% en poids de polybutadiène, de 10 à 40% en poids de nitroguanidine, et de 1 à 10% en poids de carbone.

8. Composition d'extinction du feu selon la revendication 1, **caractérisée en ce qu'**elle contient de 40 à 70% en poids de nitrate de potassium, de 3 à 20% en poids de polybutadiène, de 10 à 40% en poids d'hexogène, et de 1 à 10% en poids de carbone.
